# EUROPÄISCHE PATENTSCHRIFT

(11) **EP 0 539 328 B1**
(45) Veröffentlichungstag und Bekanntmachung des Hinweises auf die Patenterteilung: **20.08.1997**
(21) Anmeldenummer: 92810787.9
(22) Anmeldetag: 15.10.1992
(51) Int. Cl.: C22C 21/04, C22C 1/03

(54) **Verfahren zur Kornfeinung von Aluminium-Gusslegierungen, insbesondere Aluminium-Silizium-Gusslegierungen**
Process for grain refining aluminium casting alloy, especially aluminium-silicon casting alloys
Procédé d'affinage du grain d'alliage de coulée à base d'aluminium, en particulier d'alliages de coulée à base d'aluminium-silicium

(30) Priorität: 23.10.1991 CH 3092/91
(43) Veröffentlichungstag der Anmeldung: 28.04.1993
(73) Patentinhaber: ALUMINIUM RHEINFELDEN GmbH, 79618 Rheinfelden (DE)
(72) Erfinder: Koch, Hubert, W-7888 Rheinfelden (DE); Jaquet, Jean-Claude, CH-8200 Schaffhausen (CH); Hielscher, Ulrich, W-7888 Rheinfelden (DE)
(74) Vertreter: Patentanwälte Breiter + Wiedmer AG

(56) Entgegenhaltungen:
- EP-A- 0 069 680
- WO-A-91/05069
- US-A- 3 953 202
- CHEMICAL ABSTRACTS, vol. 81 Columbus, Ohio, US; SAP'YAN, V. G. ET AL. 'Effect of phosphides on the structure and properties of hypereutectoid silumins'
- ZEITSCHRIFT FUR METALLKUNDE. Bd. 57, Nr. 5, Mai 1966, STUTTGART DE Seiten 396 - 401 S.T. CHIU 'THE EFFECT OF VARIOUS ELEMENTS ON THE MODIFICATION OF AL-SI ALLOYS'

## Beschreibung

Die Erfindung betrifft ein Verfahren zur Kornfeinung von Aluminium-Silizium-Gusslegierungen nach dem Oberbegriff von Anspruch 1.

Je nach Erstarrungstyp und Erstarrungsablauf kann bei Aluminiumlegierungen ein grobkörniges Gefüge auftreten, welches geringere Festigkeit und Duktilität aufweist als feinkörniges Gefüge. Durch keimbildende Zusätze zur Schmelze kann ein feinkörniges Gefüge mit besseren mechanischen Eigenschaften und verbesserter Giessbarkeit erzielt werden. Die zugesetzten Kornfeinungsmittel reagieren in der Schmelze nach komplexen Vorgängen und wirken als Fremdkeime.

Die Kornfeinung bei übereutektischen Aluminium-Silizium-Legierungen erfolgt durch Phosphorzusatz. Es handelt sich hierbei um die Feinung des primär ausgeschiedenen Siliziums durch Aluminiumphosphidkeime. Der Phosphorzusatz erfolgt als Phosphorpentachlorid, in Form von roten Phosphor und Hexachlorethan enthaltenden Präparaten oder als Kupfer- bzw. Eisenphosphid.

Bei untereutektischen und eutektischen Aluminium-Silizium-Legierungen wird durch die sog. Veredelung des lamellaren oder körnigen eutektischen Gefüges ein fein ausgebildetes Eutektikum erreicht. Die Veredelung erfolgt durch Zusatz von Natrium oder Strontium zur Schmelze und bewirkt eine Feinung des eutektisch ausgeschiedenen Siliziums. Entscheidend für das Auftreten der lamellaren bzw. körnigen Gefügestruktur sind die Abkühlungsgeschwindigkeit und das Vorhandensein bestimmter Elemente in geringer Konzentration. So ist für das körnige Gefüge ein geringer Phosphorgehalt massgebend.

Die Zugabe von Phosphor zur Schmelze in Form von Phosphorpentachlorid oder roten Phosphor enthaltenden Präparaten führt nicht immer zur gewünschten Feinkörnigkeit des Siliziums. Ein Zusatz als Kupfer- oder Eisenphosphid ist dann nicht möglich, wenn Kupfer bzw. Eisen als Begleitelemente unerwünscht sind.

In Metallovedenie i Termicheskaya Obrabotka Metallov, No. 5, pp. 41-44, May, 1974 ist der Einfluss von Phosphiden auf die Struktur und die Eigenschaften von übereutektischen Aluminium-Silizium-Gusslegierungen untersucht worden. Hierbei wurde festgestellt, dass Gallium- und Indiumphosphid gegenüber anderen Phosphiden einen kleineren bzw. praktisch keinen Einfluss auf die Mikrostruktur und -härte haben. Die der Schmelze zugesetzten Mengen an Gallium- und Indiumphosphid betrugen 0,2 bzw. 0,4 Gew.-%.

Angesichts dieser Gegebenheiten hat sich der Erfinder das Ziel gesetzt, ein Verfahren der eingangs erwähnten Art zu schaffen, welches die genannten Nachteile nicht aufweist.

Zur erfindungsgemässen Lösung der Aufgabe führt, ein Verfahren mit den Merkmalen von Anspruch 1.

Es hat sich gezeigt, dass durch die Zugabe von Galliumphosphid und/oder Indiumphosphid eine erheblich verbesserte Kornfeinungswirkung sowohl bezüglich der primär ausgeschiedenen Siliziumpartikel bei übereutektischen als auch der eutektisch ausgeschiedenen Siliziumpartikel bei untereutektischen und eutektischen Legierungen erzielt wird, was zu einer wesentlichen Verbesserung der Giessbarkeit und der mechanischen Eigenschaften der Legierungen führt.

Zur Sicherstellung des gewünschten Kornfeinungseffekts erfolgt der Zusatz von Galliumphosphid und/oder Indiumphosphid in einer Menge, die einer auf die Schmelze bezogenen Zugabe von 1 bis 250 ppm Phosphor entspricht. Hierbei genügt bei untereutektischen und eutektischen Legierungen bereits eine Menge von etwa 1 bis 30 ppm Phosphor. Bei übereutektischen Legierungen ist eine höhere Menge erforderlich, die mit steigendem Siliziumgehalt entsprechend der Verfügbarkeit einer höheren Keimzahl ebenfalls ansteigt. Sie liegt in der Praxis bevorzugt zwischen etwa 30 und 150 ppm Phosphor und beträgt bei Kolbenlegierungen mit einem Siliziumgehalt von etwa 13 bis 17 Gew.-% beispielsweise 70 bis 80 ppm Phosphor.

Es hat sich herausgestellt, dass der Zusatz von Galliumphosphid und/oder Indiumphosphid zu anderen Kornfeinungs- und/oder Veredelungszusätzen eine additive Wirkung zeigt und insbesondere Veredelungsvorgänge nicht störend beeinflusst.

Die Zugabe von Galliumphosphid und/oder Indiumphosphid zur Schmelze kann auf die bekannten Arten der Zugabe von Kornfeinungsmitteln erfolgen, also beispielsweise in reiner Form oder in Form Galliumphosphid- und/oder Indiumphosphid-haltiger Substanzen als Tabletten oder als Vorlegierung in Draht- oder Masselform. Als Vorlegierung kann eine Aluminium-Galliumphosphid- und/oder Aluminium-Indiumphosphid- oder eine Aluminium-Silizium-Galliumphosphid- und/oder Aluminium-Silizium-Indium-phosphid-Legierung eingesetzt werden, wobei die Vorlegierung auch auf pulvermetallurgischem Weg hergestellt sein kann. Der Anteil an Galliumphosphid und/oder Indiumphosphid in der Vorlegierung liegt bevorzugt zwischen etwa 0,3 und 50 Gew.-%, insbesondere zwischen etwa 1 und 10 Gew.-%.

Unter Aluminium-Silizium-Gusslegierungen werden im Zusammenhang mit vorliegender Erfindung Aluminium-Gusslegierungen mit Silizium als Hauptlegierungselement verstanden. Der Begriff Aluminium-Silizium-Gusslegierungen beinhaltet somit auch Legierungen mit weiteren Legierungselementen, speziellen Zusätzen sowie handelsüblichen Verunreinigungen und umfasst sowohl Primär- als auch Umschmelzlegierungen. Der Siliziumgehalt von Aluminium-Silizium-Gusslegierungen liegt je nach Anwendungsgebiet zwischen etwa 2 und 25 Gew.-%.

Die Erfindung wird nachstehend anhand von zwei Beispielen näher erläutert.

### Beispiel 1

In einem Induktionsofen wurden 70 kg einer Legierung des Typs AlSi17Cu4Mg mit der Zusammensetzung (Gew.-%)

| | | | |
|---|---|---|---|
| Si | 16,2 | Fe | 0,2 |
| Cu | 4,4 | Ti | 0,1 |
| Mg | 0,6 | Al | Rest |

bei 760 °C erschmolzen. Zu einem Teil der Schmelze erfolgte eine Zugabe von 70 ppm P als GaP in reiner Form. Nach einer Abstehzeit von 90 min wurden beide Schmelzen zu Rundbolzen von 30 mm Durchmesser vergossen. Von den erhaltenen Bolzen wurden metallographische Schliffproben angefertigt und der Partikeldurchmesser der primär ausgeschiedenen Siliziumteilchen bestimmt.

Der durchschnittliche Partikeldurchmesser betrug bei der Legierung ohne GaP-Zusatz 60 µm, bei der Legierung mit GaP-Zusatz 21 µm.

### Beispiel 2

In einem Induktionsofen wurden 40 kg einer Legierung des Typs AlSi12Mg(Sr) mit der Zusammensetzung (Gew.-%)

| | | | |
|---|---|---|---|
| Si | 10,8 | Sr | 0,04 |
| Mg | 0,2 | Al | Rest |

bei 730 °C erschmolzen. Zu einem Teil der Schmelze erfolgte eine Zugabe von 8 ppm P als GaP in reiner Form. Nach einer Abstehzeit von 60 min wurden von beiden Schmelzen 12 mm dicke Aufgussproben der Dimension 13 cm x 13 cm hergestellt. An den erhaltenen Proben wurde auf der Oberfläche der Partikeldurchmesser der eutektischen Körner bestimmt. Die durchschnittliche Korngrösse betrug bei der Legierung ohne GaP-Zusatz 2,7 mm, bei der Legierung mit GaP-Zusatz 0,7 mm.

## Patentansprüche

1. Verfahren zur Kornfeinung von Aluminium-Silizium-Gusslegierung durch keimbildende Zusätze von Galliumphosphid oder Indiumphosphid zur Schmelze,
dadurch gekennzeichnet,
dass der Schmelze Galliumphosphid und/oder Indiumphosphid in einer auf die Schmelze bezogenen Menge entsprechend 1 bis 250 ppm Phosphor zugeführt wird.

2. Verfahren nach Anspruch 1, dadurch gekennzeichnet, dass der Zusatz bei untereutektischen und eutektischen Legierungen einer auf die Schmelze bezogenen Menge von 1 bis 30 ppm Phosphor entspricht.

3. Verfahren nach Anspruch 1, dadurch gekennzeichnet, dass der Zusatz bei übereutektischen Legierungen einer auf die Schmelze bezogenen Menge von 30 bis 150 ppm Phosphor entspricht.

4. Verfahren nach einem der Ansprüche 1 bis 3, dadurch gekennzeichnet, dass neben Galliumphosphid und/oder Indiumphosphid weitere Kornfeinungs- und/oder Veredelungszusätze zugegeben werden.

5. Verfahren nach einem der Ansprüche 1 bis 4, dadurch gekennnzeichnet, dass Galliumphosphid und/oder Indiumphosphid der Schmelze in reiner Form oder in Form Galliumphosphid- und/oder Indiumphosphid-haltiger Substanzen zugesetzt wird.

6. Verfahren nach Anspruch 5, dadurch gekennzeichnet, dass Galliumphosphid und/oder Indiumphosphid der Schmelze in Tablettenform zugesetzt wird.

7. Verfahren nach einem der Ansprüche 1 bis 4, dadurch gekennzeichnet, dass Galliumphosphid und/oder Indiumphosphid der Schmelze als Aluminium-Galliumphosphid- und/oder Aluminium-Indiumphosphid- oder Aluminium-Silizium-Galliumphosphid- und/oder Aluminium-Silizium-Indiumphosphid-Vorlegierung zugesetzt wird.

8. Verfahren nach Anspruch 7, dadurch gekennzeichnet, dass der Anteil an Galliumphosphid und/oder Indiumphosphid in der Vorlegierung 0,3 bis 50 Gew.-%, vorzugsweise 1 bis 10 Gew.-%, beträgt.

9. Verfahren nach einem der Ansprüche 7 oder 8, dadurch gekennzeichnet, dass der Zusatz von Galliumphosphid und/oder Indiumphosphid als Vorlegierung zur Schmelze in Draht- oder Masselform erfolgt.

## Claims

1. Process for the grain refinement of aluminium-silicon casting alloys by nucleating additions of gallium phosphide and/or indium phosphide to the melt,
characterised in that gallium phosphide and/or indium phosphide are/is added to the melt in an amount corresponding to 1 to 250 ppm of phosphorus, relative to the melt.

2. Process according to Claim 1, characterised in that, in the case of hypoeutectic and eutectic alloys, the addition corresponds to an amount of 1 to 30 ppm of phosphorus, relative to the melt.

3. Process according to Claim 1, characterised in that, in the case of hypereutectic alloys, the addition corresponds to an amount of 30 to 150 ppm of phosphorus relative to the melt.

4. Process according to one of Claims 1 to 3, characterised in that further grain refinement and/or modification additions are added to gallium phosphide and/or indium phosphide.

5. Process according to one of Claims 1 to 4, characterised in that gallium phosphide and/or indium phosphide are/is added to the melt in pure form or in the form of substances containing gallium phosphide and/or indium phosphide.

6. Process according to Claim 5, characterised in that gallium phosphide and/or indium phosphide are/is added to the melt in tablet form.

7. Process according to one of Claims 1 to 4, characterised in that gallium phosphide and/or indium phosphide are/is added to the melt as aluminium-gallium phosphide and/or aluminium-indium phosphide prealloy or aluminium-silicon-gallium phosphide and/or aluminium-silicon-indium phosphide prealloy.

8. Process according to Claim 7, characterised in that the proportion of gallium phosphide and/or indium phosphide in the prealloy is 0.3 to 50% by weight, preferably 1 to 10% by weight.

9. Process according to one of Claims 7 or 8, characterised in that the addition of gallium phosphide and/or indium phosphide to the melt takes place as prealloy in wire or pig form.

## Revendications

1. Procédé d'affinage de grain des alliages de fonderie aluminium-silicium au moyen d'additions formant des germes de phosphide de gallium ou de phosphide d'indium à la fonte, caractérisé en ce que l'on ajoute du phosphide de gallium et/ou du phosphide d'indium à la fonte dans une quantité se rapportant à la fonte correspondant à 1 à 250 ppm de phosphore.

2. Procédé selon la revendication 1, caractérisé en ce que pour les alliages hypoeutectiques ou eutectiques l'addition correspond à une quantité se rapportant à la fonte de 1 à 30 ppm de phosphore.

3. Procédé selon la revendication 1, caractérisé en ce que pour les alliages hypereutectiques l'addition correspond à une quantité se rapportant à la fonte de 30 à 150 ppm de phosphore.

4. Procédé selon l'une des revendications 1 à 3, caractérisé en ce que l'on ajoute, outre phosphide de gallium et/ou phosphide d'indium, d'autres additions pour l'affinage de grain et/ou l'ennoblissement.

5. Procédé selon l'une des revendications 1 à 4, caractérisé en ce que l'on ajoute à la fonte le phosphide de gallium et/ou le phosphide d'indium en forme pure ou sous forme de substances contenant du phosphide de gallium et/ou du phosphide d'indium.

6. Procédé selon la revendication 5, caractérisé en ce que l'on ajoute le phosphide de gallium et/ou le phosphide d'indium à la fonte sous forme de tablettes.

7. Procédé selon l'une des revendications 1 à 4, caractérisé en ce que l'on ajoute le phosphide de gallium et/ou le phosphide d'indium à la fonte sous forme d'une alliage-mère aluminium-phosphide de gallium et/ou aluminium-phosphide d'indium ou aluminium-silicium-phosphide de gallium et/ou aluminium-silicium-phosphide d'indium.

8. Procédé selon la revendication 7, caractérisé en ce que la portion de phosphide de gallium et/ou de phosphide d'indium dans l'alliage-mère est de 0,3 à 50% en poids, de préférence de 1 à 10% en poids.

9. Procédé selon l'une des revendications 7 ou 8, caractérisé en ce que l'on ajoute l'addition de phosphide de gallium et/ou de phosphide d'indium en alliage-mère à la fonte sous forme de fil ou de lingot.
